# EUROPÄISCHE PATENTSCHRIFT

(11) **EP 0 480 278 B1**
(45) Veröffentlichungstag und Bekanntmachung des Hinweises auf die Patenterteilung: **08.09.1993**
(21) Anmeldenummer: 91116652.8
(22) Anmeldetag: 30.09.1991
(51) Int. Cl.: B41M 5/38

(54) **Verwendung von Anthrachinonfarbstoffen für den Thermotransferdruck**
Use of anthraquinone dyestuffs for thermal transfer printing
Utilisation de colorants d'anthraquinones pour l'impression par transfert thermique

(30) Priorität: 09.10.1990 DE 4031984
(43) Veröffentlichungstag der Anmeldung: 15.04.1992
(73) Patentinhaber: BASF Aktiengesellschaft, 67063 Ludwigshafen (DE)
(72) Erfinder: Sens, Ruediger, Dr., W-6800 Mannheim 1 (DE); Etzbach, Karl-Heinz, Dr., W-6710 Frankenthal (DE)

(56) Entgegenhaltungen:
- US-A- 4 194 878
- PATENT ABSTRACTS OF JAPAN vol. 14, no. 13 (M-918)(3956) 11. Januar 1990 & JP-A-1 258 996 ( MITSUI TOATSU CHEM INC ) 16. Oktober 1989
- PATENT ABSTRACTS OF JAPAN vol. 11, no. 120 (M-580)(2567) 15. April 1987 & JP-A-61 262 190 ( SUMITOMO CHEM CO LTD ) 20. November 1986

## Beschreibung

Die vorliegende Erfindung betrifft die Verwendung von Anthrachinonfarb stoffen der allgemeinen Formel I
für den Thermotransferdruck, in der R folgende Bedeutung hat:
Alkyl-, Alkoxyalkyl-, Aryloxyalkyl-, Alkanoyloxyalkyl-, Alkoxycarbonyloxyalkyl- oder Alkoxycarbonylalkylgruppen, die jeweils bis zu 20 C-Atome enthalten können und deren C-Kette durch ein bis vier Sauerstoffatome in Etherfunktion unterbrochen sein kann;
C₅-C₈-Cycloalkylgruppen oder eine Phenylgruppe, die jeweils C₁-C₄-Alkyl oder C₁-C₄-Alkoxy als Substituenten tragen können,
sowie speziell ein Verfahren zur Übertragung dieser Anthrachinonfarbstoffe durch Diffusion von einem Träger auf ein mit Kunststoff beschichtetes Substrat mit Hilfe eines Thermokopfes.

Die Technik des Thermotransferdrucks ist allgemein bekannt; als Wärmequelle kommt neben Laser und IR-Lampe vor allem ein Thermokopf zur Anwendung, mit dem kurze Heizimpulse der Dauer von Bruchteilen einer Sekunde abgegeben werden können.

Bei dieser bevorzugten Ausführungsform des Thermotransferdrucks wird ein Transferblatt, das den zu übertragenden Farbstoff zusammen mit einem oder mehreren Bindemitteln, einem Trägermaterial und eventuell weiteren Hilfsmitteln wie Trennmitteln oder kristallisationshemmenden Stoffen enthält, von der Rückseite her durch den Thermokopf erhitzt. Dabei diffundiert der Farbstoff aus dem Transferblatt in die Oberflächenbeschichtung des Substrates, z.B. in die Kunststoffschicht eines beschichteten Papiers.

Der wesentliche Vorteil dieses Verfahrens besteht darin, daß über die an den Thermokopf abzugebende Energie die übertragene Farbmenge und damit die Farbabstufung gezielt gesteuert werden kann.

Beim Thermotransferdruck werden allgemein die drei subtraktiven Grundfarben Gelb, Magenta und Cyan, gegebenenfalls zusätzlich Schwarz, verwendet, wobei die eingesetzten Farbstoffe für eine optimale Farbaufzeichnung folgende Eigenschaften aufweisen müssen: leichte thermische Transferierbarkeit, geringe Neigung zur Migration innerhalb oder aus der Oberflächenbeschichtung des Aufnahmemediums bei Raumtemperatur, hohe thermische und photochemische Stabilität sowie Resistenz gegen Feuchtigkeit und Chemikalien, keine Tendenz zur Kristallisation bei Lagerung des Transferblattes, einen geeigneten Farbton für die subtraktive Farbmischung, einen hohen molaren Absorptionskoeffizienten und leichte technische Zugänglichkeit.

Diese Anforderungen sind gleichzeitig nur sehr schwer zu erfüllen. Daher entsprechen die meisten der für den Thermotransferdruck verwendeten Cyanfarbstoffe nicht dem geforderten Eigenschaftsprofil. Dies trifft auch für die aus den JP-A-172 591/1985, JP-A-255 897/1986 und EP-A-351 968 bekannten und für den Thermotransferdruck empfohlenen 1,4,5,8-tetrasubstituierten Anthrachinone zu, die sich von den Verbindungen I durch die Art der Substituenten unterscheiden.

Der Erfindung lag daher die Aufgabe zugrunde, für den Thermotransferdruck geeignete Cyanfarbstoffe zu finden, die dem geforderten Eigenschaftsprofil näherkommen als die bisher verwendeten Farbstoffe.

Demgemäß wurde die Verwendung der eingangs definierten Anthrachinonfarbstoffe I für den Thermotransferdruck gefunden.

Außerdem wurde ein Verfahren zur Übertragung von Anthrachinonfarbstoffen durch Diffusion von einem Träger auf ein mit Kunststoff beschichtetes Substrat mit Hilfe eines Thermokopfes gefunden, welches dadurch gekennzeichnet ist, daß man hierfür einen Träger verwendet, auf dem sich ein oder mehrere der Anthrachinonfarbstoffe I befinden.

Weiterhin wurde eine bevorzugte Ausführungsform dieses Verfahrens gefunden, welche dadurch gekennzeichnet ist, daß man hierzu Farbstoffe der Formel I verwendet, in der R C₁-C₁₂-Alkylgruppen oder eine Phenylgruppe, die C₁-C₄-Alkyl als Substituenten tragen kann, bedeutet.

Die Anthrachinonfarbstoffe I selbst sind an sich bekannt (zum Beispiel CH-A-148686 und CH-A-222704) oder nach bekannten Methoden erhältlich, beispielsweise nach folgendem Syntheseschema:

Geeignete Alkylreste R sind beispielsweise Methyl, Ethyl, Propyl, Isopropyl, Butyl, Isobutyl, sec.-Butyl, tert.-Butyl, Pentyl, Isopentyl, sec.-Pentyl, tert.-Pentyl, Hexyl, 2-Methylpentyl, Heptyl, Octyl, 2-Ethylhexyl, Nonyl, Decyl, Undecyl, Dodecyl, Tridecyl, Tetradecyl, Pentadecyl, Hexadecyl, Heptadecyl, Octadecyl, Nonadecyl, Eicosyl und verzweigte Reste dieser Art, wobei die Alkylreste mit bis zu 12 C-Atomen bevorzugt und diejenigen mit zu 6 C-Atomen besonders bevorzugt sind.

Als Beispiele für Alkoxyalkyl- und Aryloxyalkylgruppen R seien genannt (dabei bedeutet Ph = Phenyl):
-(CH₂)₂-O-CH₃, -(CH₂)₂-O-C₂H₅, -(CH₂)₂-O-C₃H₇, -(CH₂)₂-O-C₄H₉, -(CH₂)₃-O-CH₃, -(CH₂)₃-O-C₂H₅, -(CH₂)₃-O-C₃H₇, -(CH₂)₃-O-C₄H₉, -CH₂-CH(CH₃)-O-CH₃, -CH₂-CH(CH₃)-O-C₂H₅, -CH₂-CH(CH₃)-O-C₃H₇, -CH₂-CH(CH₃)-O-C₄H₉, -(CH₂)₄-O-CH₃, -(CH₂)₄-O-C₂H₅, -(CH₂)₄-O-C₄H₉, -(CH₂)₄-O-CH₂-CH(C₂H₅)-C₄H₉, -(CH₂)₈-O-CH₃, -(CH₂)₈-O-C₄H₉, -(CH₂)₂-O-Ph, -(CH₂)₃-O-Ph und -(CH₂)₄-O-Ph.

Weiterhin eignen sich z.B. folgende Alkanoyloxyalkyl-, Alkoxycarbonyloxyalkyl- und Alkoxycarbonylalkylgruppen als Rest R:
-(CH₂)₂-O-CO-CH₃, -(CH₂)₂-O-CO-C₄H₉, -(CH₂)₂-O-CO-C₆H₁₃, -(CH₂)₄-O-CO-C₁₂H₂₅ und -(CH₂)₅-O-CO-C₄H₉;
-(CH₂)₂-O-CO-O-CH₃, -(CH₂)₂-O-CO-O-C₄H₉, -(CH₂)₂-O-CO-O-C₅H₁₁, -(CH₂)₃-O-CO-O-C₆H₁₃ und -(CH₂)₆-O-CO-O-C₂H₅;
-(CH₂)₂-CO-O-CH₃, -(CH₂)₂-CO-O-C₃H₇, -(CH₂)₂-CO-O-C₄H₉ und -(CH₂)₆-CO-O-CH₂-CH(C₂H₅)-C₄H₉.

Die C-Kette der bereits aufgeführten Reste R kann jeweils durch ein bis vier Sauerstoffatome in Etherfunktion unterbrochen sein; Beispiele hierfür sind:
-[(CH₂)₂-O]₂-CH₃, -[(CH₂)₂-O]₂-C₃H₇, -[(CH₂)₂-O]₂-C₄H₉, -[(CH₂)₄-O]₂-C₂H₅, -[(CH₂)₂-CH(CH₃)-O]₂-C₂H₅, -[(CH₂)₂-O]₃-C₄H₉, -[(CH₂)₂-O]₄-CH₃, -[(CH₂)₃-O]₄-C₆H₁₃ und -[(CH₂)₂-O]₂-[(CH₂)₃-O]₂-C₂H₅;
-[(CH₂)₂-O]₂-Ph, -(CH₂)₃-O-(CH₂)₂-O-Ph, -[(CH₂)₂-O]₃-Ph und -[(CH₂)₂-O]₃-Ph-3-CH₃;
-(CH₂)₂-O-CO-(CH₂)₂-O-(CH₂)₂-O-C₄H₉;
-(CH₂)₄-O-CO-O-(CH₂)₂-O-C₄H₉;
-(CH₂)₂-CO-O-(CH₂)₂-O-C₄H₉, -(CH₂)₂-CO-O-[(CH₂)₂-O]₂-CH₃ und -(CH₂)₄-CO-O-(CH₂)₂-O-C₄H₉.

Weitere mögliche Bedeutungen des Restes R sind Cycloalkyl und ganz besonders Phenyl, die jeweils noch C₁-C₄-Alkyl oder C₁-C₄-Alkoxy als Substituenten tragen können, z.B. (dabei bedeuten C₅H₉ = Cyclopentyl und C₆H₁₁ = Cyclohexyl):
-C₅H₉, -C₆H₁₁, -C₆H₁₀-4-CH₃ und -C₆H₁₀-4-O-CH₃;
-Ph, -Ph-2-CH₃, -Ph-3-CH₃, -Ph-4-CH₃, -Ph-2-C(CH₃)₃, -Ph-4-C(CH₃)₃,
-Ph-2-O-CH₃, -Ph-3-O-C₂H₅ und -Ph-4-O-C₄H₉.

Die erfindungsgemäß zu verwendenden Anthrachinonfarbstoffe I zeichnen sich gegenüber den bisher für den Thermotransferdruck eingesetzten Cyanfarbstoffen durch folgende Eigenschaften aus: leichtere thermische Transferierbarkeit trotz des relativ hohen Molekulargewichts, verbesserte Migrationseigenschaften im Aufnahmemedium bei Raumtemperatur, höhere Lichtechtheit, bessere Resistenz gegen Feuchtigkeit und Chemikalien, bessere Löslichkeit bei der Herstellung der Druckfarbe, höhere Farbstärke, höhere Farbtonreinheit sowie leichtere technische Zugänglichkeit.

Außerdem ergeben die Farbstoffe I, eventuell in Kombination mit anderen Farbstoffklassen, neutrale, farbstarke Schwarzdrucke.

Die für das erfindungsgemäße Thermotransferdruckverfahren benötigten, als Farbstoffgeber fungierenden Transferblätter werden folgendermaßen präpariert: Die Anthrachinonfarbstoffe I werden in einem organischen Lösungsmittel, wie z.B. Isobutanol, Methylethylketon, Methylenchlorid, Chlorbenzol, Toluol, Tetrahydrofuran oder deren Mischungen, mit einem oder mehreren Bindemitteln sowie eventuell weiteren Hilfsmitteln wie Trennmitteln oder kristallisationshemmenden Stoffen zu einer Druckfarbe verarbeitet, welche die Farbstoffe vorzugsweise molekular-dispers gelöst enthält. Die Druckfarbe wird anschließend auf einen inerten Träger aufgetragen und getrocknet.

Als Bindemittel eignen dabei sich alle in organischen Lösungsmitteln löslichen Materialien, die bekanntermaßen für den Thermotransferdruck dienen, also z.B. Cellulosederivate wie Methylcellulose, Hydroxypropylcellulose, Celluloseacetat oder Celluloseacetobutyrat, vor allem Ethylcellulose, Ethylhydroxyethylcellulose und Celluloseacetathydrogenphthalat, Stärke, Alginate, Alkydharze und Vinylharze wie Polyvinylalkohol oder Polyvinylpyrrolidon sowie besonders Polyvinylacetat und Polyvinylbutyrat. Daneben kommen Polymere und Copolymere von Acrylaten oder deren Derivaten wie Polyacrylsäure, Polymethylmethacrylat- oder Styrolacrylatcopolymere, Polyesterharze, Polyamidharze, Polyurethanharze oder natürliche Harze wie z.B. Gummi Arabicum in Betracht.

Die genannten Bindemittel nehmen den Farbstoff nach der Trocknung der Druckfarbe in Form eines transparenten Films ohne sichtbare Auskristallisation auf.

Bevorzugte Bindemittel sind Ethylcellulose oder Ethylhydrooxyethylcellulose mittlerer bis kleiner Viskositätseinstellungen. Häufig empfehlen sich auch Bindemittelmischungen, z.B. solche aus Ethylcellulose und Polyvinylbutyrat im Gewichtsverhältnis 2:1.

Das Gewichtsverhältnis von Bindemittel zu Farbstoff beträgt in der Regel 8 : 1 bis 1 : 1, vorzugsweise 5 : 1 bis 2 : 1.

Als Hilfsmittel werden z.B. Trennmittel auf der Basis von perfluorierten Alkylsulfonamidoalkylestern oder Siliconen, wie sie in der EP-A-227 092 bzw. der EP-A-192 435 beschrieben sind, und besonders organische Additive, welche das Auskristallisieren der Transferfarbstoffe bei Lagerung und Erhitzung des Farbbandes verhindern, beispielsweise Cholesterin oder Vanillin, verwendet.

Inerte Trägermaterialien sind beispielsweise Seiden-, Lösch- oder Pergaminpapier sowie Folien aus wärmebeständigen Kunststoffen wie Polyestern, Polyamiden oder Polyimiden, wobei diese Folien auch metallbeschichtet sein können.

Der inerte Träger kann auf der dem Thermokopf zugewandten Seite zusätzlich mit einem Gleitmittel beschichtet werden, um ein Verkleben des Thermokopfes mit dem Trägermaterial zu verhindern. Geeignete Gleitmittel sind beispielsweise Silicone oder Polyurethane, wie sie in der EP-A-216 483 oder EP-A-227 095 beschrieben sind.

Die Stärke des Farbstoffträgers beträgt im allgemeinen 3 bis 30 µm, bevorzugt 5 bis 10 µm.

Das zu bedruckende Substrat, z.B. Papier, muß seinerseits mit einem Bindemittel beschichtet sein, welches den Farbstoff beim Druckvorgang aufnimmt. Vorzugsweise verwendet man hierzu polymere Materialien, deren Glasumwandlungstemperatur T_{g} zwischen 50 und 100°C beträgt, also z.B. Polycarbonate und Polyester. Näheres hierzu ist den EP-A-227 094, EP-A-133 012, EP-A-133 011, EP-A-111 004, JP-A-199 997/1986, JP-A-283 595/1986, JP-A-237 694/1986 oder JP-A-127 392/1986 zu entnehmen.

Für das erfindungsgemäße Verfahren wird ein Thermokopf eingesetzt, der auf Temperaturen bis über 300°C aufheizbar ist, so daß der Farbstofftransfer in einer Zeit von maximal 15 ms erfolgt.

### Beispiele

Es wurden zunächst in üblicher Weise Transferblätter (Geber) aus Polyesterfolie von 8 µm Stärke hergestellt, die mit einer ca. 5 µm starken Transferschicht aus einem Bindemittel B versehen war, welche jeweils 0,5 g Anthrachinonfarbstoff I enthielt. Das Gewichtsverhältnis Bindemittel zu Farbstoff betrug jeweils 2 : 1.

Das zu bedruckende Substrat (Nehmer) bestand aus Papier von ca. 120 µm Stärke, das mit einer 8 µm dicken Kunststoffschicht beschichtet war (Hitachi Color Video Print Paper).

Geber und Nehmer wurden mit der beschichteten Seite aufeinander gelegt, mit Aluminiumfolie umwickelt und für 2 min zwischen zwei Heizplatten auf eine Temperatur zwischen 70 und 80°C erhitzt. Mit gleichartigen Proben wurde dieser Vorgang dreimal bei jeweils höherer Temperatur zwischen 80 und 120°C wiederholt.

Die hierbei in die Kunststoffschicht des Nehmers diffundierte Farbstoffmenge ist proportional der optischen Dichte, die als Extinktion A photometrisch nach dem jeweiligen Erhitzen auf die oben angegebenen Temperaturen bestimmt wurde.

Die Auftragung des Logarithmus der gemessenen Extinktionswerte A gegen die zugehörige reziproke absolute Temperatur ergibt Geraden, aus deren Steigung die Aktivierungsenergie ΔE_{T} für das Transferexperiment zu berechnen ist:
R: allg. Gaskonstante

Der Auftragung kann zusätzlich die Temperatur T* entnommen werden, bei der die Extinktion den Wert 1 erreicht, d.h., die durchgelassene Lichtintensität ein Zehntel der eingestrahlten Lichtintensität beträgt. Je kleinere Werte die Temperatur T* annimmt, um so besser ist die thermische Transferierbarkeit des untersuchten Farbstoffs.

In der folgenden Tabelle sind die bezüglich ihres Thermotransferverhaltens untersuchten Anthrachinonfarbstoffe I mit den zugehörigen in Methylenchlorid gemessenen Absorptionsmaxima λₘₐₓ [nm] aufgeführt.

Zudem ist das jeweils verwendete Bindemittel B angegeben. Dabei bedeutet: EC = Ethylcellulose, EHEC = Ethylhydroxyethylcellulose, PVB = Polyvinylbutyrat, MS = EC:PVB = 2:1.

Weiterhin aufgelistete charakteristische Daten sind die bereits erwähnten Parameter T* [°C] und ΔE_{T} [kcal/mol].

## Patentansprüche

1. Verwendung von Anthrachinonfarbstoffen der allgemeinen Formel I für den Thermotransferdruck, in der R folgende Bedeutung hat:
Alkyl-, Alkoxyalkyl-, Aryloxyalkyl-, Alkanoyloxyalkyl-, Alkoxycarbonyloxyalkyl- oder Alkoxycarbonylalkylgruppen, die jeweils bis zu 20 C-Atome enthalten können und deren C-Kette durch ein bis vier Sauerstoffatome in Etherfunktion unterbrochen sein kann;
C₅-C₈-Cycloalkylgruppen oder eine Phenylgruppe, die jeweils C₁-C₄-Alkyl oder C₁-C₄-Alkoxy als Substituenten tragen können.

2. Verfahren zur Übertragung von Anthrachinonfarbstoffen durch Diffusion von einem Träger auf ein mit Kunstsoff beschichtetes Substrat mit Hilfe eines Thermokopfes, dadurch gekennzeichnet, daß man hierfür einen Träger verwendet, auf dem sich ein oder mehrere Anthrachinonfarbstoffe der Formel I gemäß Anspruch 1 befinden.

3. Verfahren nach Anspruch 2, dadurch gekennzeichnet, daß man hierzu einen Anthrachinonfarbstoff der Formel I verwendet, in der R C₁-C₁₂-Alkylgruppen oder eine Phenylgruppe, die C₁-C₄-Alkyl als Substituenten tragen kann, bedeutet.

## Claims

1. The use in thermaltransfer printing of anthraquinone dyes of the general formula I where R is alkyl, alkoxyalkyl, aryloxyalkyl, alkanoyloxyalkyl, alkoxycarbonyloxyalkyl or alkoxycarbonylalkyl, which may each contain up to 20 carbon atoms and whose carbon chains may be interrupted by from one to four oxygen atoms in ether function, or is C₅-C₈-cycloalkyl or phenyl which may each be substituted by C₁-C₄-alkyl or C₁-C₄-alkoxy.

2. A process for transferring anthraquinone dyes from a transfer to a plastic-coated medium by diffusion with the aid of a thermal printing head, which comprises using for this purpose a transfer on which there is or are one or more anthraquinone dyes of the formula I shown in claim 1.

3. A process as claimed in claim 2, wherein R in the formula I of the anthraquinone dye used is C₁-C₁₂-alkyl, or unsubstituted or C₁-C₄-alkyl-substituted phenyl.

## Revendications

1. Utilisation, pour l'impression par thermotransfert, de colorants d'anthraquinone de formule générale I dans laquelle R a les significations suivantes:
groupements alkyle, alcoxyalkyle, aryloxyalkyle, alcanoyloxyalkyle, alcoxycarbonyloxyalkyle ou alcoxycarbonylalkyle, qui peuvent contenir chacun jusqu'à 20 atomes de carbone et dont la chaîne carbonée peut être interrompue par 1 à 4 atomes d'oxygène dans la fonction éther; groupements cycloalkyle en C₅-C₈ ou groupement phényle, qui peuvent porter chacun des restes alkyle en C₁-C₄ ou alcoxy en C₁-C₄ en tant que substituants.

2. Procédé pour le transfert de colorants d'anthraquinone par diffusion entre un support et un substrat enduit de matière plastique au moyen d'une tête thermique, caractérisé en ce qu'on utilise à cette fin un support sur lequel se trouvent un ou plusieurs colorants d'anthraquinone de formule I selon la revendication 1.

3. Procédé selon la revendication 2, caractérisé en ce qu'on utillise à cette fin un colorant d'anthraquinone de formule I dans laquelle R représente des groupements alkyle en C₁-C₁₂ ou un groupement phényle qui peut porter des restes alkyle en C₁-C₄ en tant que substituants.
